# FASCICULE DE BREVET EUROPEEN

(11) **EP 1 056 560 B1**
(45) Date de publication et mention de la délivrance du brevet: **27.04.2005**
(21) Numéro de dépôt: 99903745.0
(22) Date de dépôt: 12.02.1999
(51) Int. Cl.: B22D 11/06

(54) **PROCEDE DE FABRICATION DE BANDES EN ALLIAGE D'ALUMINIUM A GRANDE HOMOGENEITE DE SURFACE**
HERSTELLUNGSVERFAHREN VON ALUMINIUMBAND HOHER OBERFLÄSCHENHOMOGENITÄT
METHOD FOR MAKING ALUMINIUM ALLOY STRIPS WITH HIGH SURFACE HOMOGENEITY

(30) Priorité: 13.02.1998 FR 9801987
(43) Date de publication de la demande: 06.12.2000
(73) Titulaire: Pechiney Rhenalu, 75116 Paris (FR)
(72) Inventeur: HOFFMANN, Jean-Luc, F-67150 Erstein (FR); MENET, Pierre-Yves, F-68000 Colmar (FR); MAIWALD, Klaus, F-38430 Moirans (FR); DEBREUX, Régine, F-38660 Le Touvet (FR); SCHMIDT, Martin, Peter, F-38140 La Murette (FR); SCELLES, Yves, F-63500 Vodable (FR)
(74) Mandataire: Mougeot, Jean-Claude
(86) Numéro de dépôt international: PCT/FR1999/000319
(87) Numéro de publication internationale: WO 1999/041031

(56) Documents cités:
- EP-A- 0 761 343
- EP-A- 0 821 074
- CH-A- 594 460
- DE-A- 2 443 068
- DE-A- 3 247 698
- FR-A- 1 198 006
- GB-A- 2 198 976
- US-A- 4 153 101
- US-A- 4 681 152
- US-A- 5 350 010
- E. HERRMANN ET AL.: "Handbook on Continuous Casting" 1980 , ALUMINIUM-VERLAG GMBH , DÜSSELDORF, DE XP002083848 voir page 11
- BRODMANN R.; GAST T.; THURN G.: 'An optical instrument for measuring the surface roughness in production control' CIRP ANNALS vol. 33, no. 1, 1984, pages 403 - 406

## Description

### Domaine de l'invention

L'invention concerne des bandes en alliage d'aluminium présentant une grande homogénéité de surface, destinées à des applications nécessitant une bonne qualité visuelle ou des propriétés optiques particulières, comme par exemple des réflecteurs ou des tôles anodisées pour le bâtiment et la décoration. Elle concerne également un procédé de fabrication de ces bandes par coulée continue entre cylindres.

### Etat de la technique

La coulée continue de bandes entre cylindres refroidis (" twin-roll casting ") est largement utilisée depuis plusieurs dizaines d'années pour la fabrication de feuilles minces ou de laminés courants en alliages d'aluminium. Elle consiste, comme indiqué dans le brevet de base FR 1198006 déposé en 1958 par Pechiney, à introduire le métal liquide, stocké dans un bac d'alimentation, dans l'intervalle compris entre deux cylindres horizontaux refroidis tournant en sens inverse, à l'aide d'un injecteur. Le métal se solidifie sous forme de bande continue, tout en subissant une réduction d'épaisseur due à la pression des cylindres. Ces machines de coulée continue sont très souvent utilisées pour produire des bandes d'épaisseur comprise entre 5 et 12 mm. Dans leurs versions les plus récentes, comme la coulée JUMBO 3 CM ® de Péchiney Rhenalu, elles permettent également de couler des bandes plus minces d'épaisseur inférieure à 5 mm comme décrit, par exemple, dans le brevet FR 2737430.

Les bandes issues de ces machines de coulée sont très rarement utilisées brutes de coulée. Elles subissent généralement une première séquence de laminage à froid et pour certaines applications une deuxième séquence de laminage à froid de finition, éventuellement avec des cylindres particuliers.

Ces machines habituelles de coulée continue entre cylindres permettent d'obtenir des bandes d'aspect homogène, mais pour des applications très exigeantes en matière d'état de surface, associées à un traitement de surface de la bande susceptible de révéler des défauts de surface existants, ou d'en créer à partir des hétérogénéités métallurgiques, par exemple une anodisation, un brillantage chimique ou électrolytique, un décapage, un satinage chimique, une cataphorèse ou un laquage, les bandes issues d'une coulée continue entre cylindres n'ont pas actuellement une qualité de surface suffisante. La face supérieure de la bande coulée présente le plus souvent des vaguelettes (" ripples "), qui se présentent sous forme de lignes perpendiculaires à la direction de coulée (sens travers-long), et dont l'origine serait l'oscillation du ménisque de métal liquide au cours de la coulée. Après anodisation, ces vaguelettes deviennent visibles sous forme de stries parallèles ; c'est un défaut visuel qui se manifeste par une différence de niveaux de gris avec un pas de l'ordre d'un à quelques (par exemple dix) millimètres.

Un autre défaut de surface que l'on observe habituellement consiste en des griffures mécaniques parallèles au sens long de la bande ; il s'agit un défaut de rugosité. La face inférieure a la qualité d'un " mill finish " habituel.

A ces deux types des défauts de surface s'ajoutent occasionnellement des rayures accidentelles, qui ne sont pas spécifiques à la technique de coulée continue entre cylindres.

L'amélioration de l'aspect de surface des bandes obtenues par coulée continue correspond à un besoin ressenti depuis longtemps, et un certain nombre de solutions ont été proposées.

A titre d'exemple, le brevet américain US 4461152 décrit un procédé de traitement du métal liquide débutant par l'injection dans le métal liquide d'un gaz contenant du chlore, suivi du passage du métal liquide à travers une série de chambres de coalescence, et terminé par une filtration, permettant ainsi la diminution du taux d'inclusions dans le métal liquide, conduisant à l'amélioration de l'aspect de surface de bandes en alliages 5086 et 5182 pour disques d'ordinateur. Toutefois, les industriels cherchent aujourd'hui plutôt à minimiser l'usage de gaz chlorés.

La demande de brevet allemand DE 2443068 de 1974 divulgue une machine de coulée continue entre courroies d'acier qui vise à améliorer l'aspect de surface des bandes en aluminium ou alliage d'aluminium de façon à pouvoir fabriquer des bandes pour anodisation décorative. La solution technique proposée dans cette demande de brevet ne peut être appliquée à la coulée continue entre cylindres, pour trois raisons :

La qualité de surface d'une bande obtenue par coulée continue entre courroies est intrinsèquement moins bonne que par coulée continue entre cylindres, ce qui est probablement dû aux vibrations des courroies. Les conditions de solidification du métal sont totalement différentes, puisque dans le cas d'une coulée continue entre courroies, la solidification du centre de la bande se fait en aval du plan des axes des cylindres proches de l'injecteur, tandis que dans le cas de la coulée continue entre cylindres, elle se fait en amont de cet axe. Et finalement, la coulée continue entre courroies ne permet pas d'obtenir des bandes minces d'une épaisseur inférieure à 5 mm, et par conséquent, l'entrefer entre les cylindres est plus petit dans une machine de coulée continue entre cylindres.

La demande de brevet britannique GB 2198976 décrit un dispositif d'injecteur dissymétrique permettant d'augmenter la vitesse de coulée et donc le rendement industriel d'une machine de coulée continue entre cylindres ; le document ne fait pas état d'une amélioration de la surface des produits obtenus, qui ne faisait pas l'objet de l'invention qu'il décrit.

Le brevet américain US 5 350 010 cherche à optimiser la qualité de surface des bandes destinées à la fabrication de plaques d'impression offset par le contrôle fin de la taille de grain du produit final, qui suppose le respect d'une certaine composition du métal et le contrôle de certains paramètres du procédé, qui interviennent en aval de la coulée continue, tel que le taux de réduction par passe de laminage à froid. Sachant que les défauts de surface présents sur la bande brute de coulée ne disparaîtront habituellement pas lors des opérations de laminage à froid qui suivent, cette approche, selon l'avis de la demanderesse, ne semble pas s'attaquer à la source des défauts mais cherche à minimiser uniquement leurs conséquences sur le produit fini.

En suivant une approche technique semblable, la demande de brevet EP 0821074 divulgue également un procédé de transformation d'une bande obtenue par coulée continue entre cylindres, permettant la fabrication de plaques offset.

La demanderesse constate qu'aucune de ces approches ne permet d'obtenir des surfaces qui satisfont aux exigences de grande homogénéité optique et visuelle directement par coulée continue entre cylindres, éventuellement suivie d'une ou plusieurs passes de laminage à froid.

### Objet de l'invention

Le but de la présente invention est d'obtenir, par coulée continue entre cylindres, des bandes en alliages d'aluminium présentant, sur au moins une face, une grande homogénéité de surface et utilisables pour des applications qui ne leur étaient pas ouvertes jusqu'à maintenant. Il convient de noter que la grande majorité de ces applications n'exigent impérativement un état de surface très homogène que pour l'une des deux faces. Il n'est donc pas gênant que la présente invention n'améliore l'état de surface de façon spectaculaire que pour l'une des deux faces.

Les bandes obtenues selon le procédé de l'invention, coulées en continu entre deux cylindres, d'épaisseur inférieure à 12 mm, de préférence inférieure à 5 mm, présentent une face supérieure dont l'état de surface peut être caractérisé à trois stades de fabrication différents, correspondant à trois types de produits industriels plus ou moins élaborés, sur des échantillons ayant subi une préparation particulière, représentant un traitement de surface industriel typique qui révèle les défauts de surface:
a) Les bandes brutes de coulée présentent à la surface (hormis les rayures mécaniques accidentelles visibles à l'oeil nu) de leur face supérieure, après création par anodisation sulfurique d'une couche d'oxyde anodique d'une épaisseur de 1 µm, un indice de rugosité optique S_{N}, mesuré sur trois profils de longueur 5 cm dans le sens long et trois profils de longueur 5 cm dans le sens travers, tel que sa variation moyenne sur chaque profil, définie par le rapport:${\text{(S}}_{\text{N}} {\text{maximum - S}}_{\text{N}} {\text{minimum)/S}}_{\text{N}} \text{moyen}$ est inférieure à 20%, et la différence: ΔS_{N} = S_{N} max - S_{N} min est inférieure à 20.
b) Les bandes après laminage à froid à une épaisseur comprise entre 4 et 0,1 mm, de préférence entre 2 et 0,1 mm, présentent à la surface de leur face supérieure un indice de rugosité optique S_{N}, mesuré dans les mêmes conditions, sur un échantillon ayant subi un traitement de décapage basique sur 10 µm, puis d'anodisation sulfurique conduisant à la création d'une couche d'oxyde anodique d'une épaisseur de 1 µm, tel que sa variation moyenne sur chaque profil est inférieure à 20% et ΔS_{N} est inférieur à 12.
c) Les bandes ayant subi un premier laminage à froid suivi d'un laminage de finition à une rugosité Rₐ < 0,2 µm et brillantées électrolytiquement présentent à la surface de leur face supérieure, après création par anodisation sulfurique d'une couche d'oxyde anodique d'une épaisseur de 1 µm, un indice de rugosité optique S_{N} tel que sa variation moyenne sur chaque profil est inférieure à 20% et ΔS_{N} est inférieur à 3,5, et même à 0,5.

Les bandes obtenues par le procédé selon l'invention présentent également une homogénéité de surface telle que la valeur de l'asymétrie de la distribution de l'amplitude de rugosité 2D (paramètre Sk ou skewness), mesuré par une technique basée sur un scanneur optique décrite ci-dessous, se situe entre -0,2 et +0,3, et préférentiellement entre -0,1 et +0,2. La rugosité 3D (paramètre Eₖ), déterminée par un palpeur mécanique parallèle au sens de laminage selon une méthode décrite ci-dessous, est inférieure à 15, et de préférence à 8

L'invention a pour objet un procédé de fabrication de bandes en alliage d'aluminium par coulée continue entre deux cylindres refroidis, .à partir d'un bac de coulée contenant le métal liquide relié à un injecteur, comportant une lèvre supérieure et une lèvre inférieure, amenant le métal liquide dans l'intervalle entre les deux cylindres, dans lequel la lèvre supérieure de l'injecteur est en retrait d'au moins 2 mm, et de préférence d'au moins 5 mm, par rapport à la lèvre inférieure.

La hauteur de métal liquide dans le bac de coulée, mesuré à partir du plan médian de coulée, est maintenue inférieure à 30 mm, de préférence inférieure à 25 mm.

### Description des figures

La figure 1 représente une section droite par un plan perpendiculaire à l'axe des cylindres d'une machine dé coulée continue entre cylindres, suivant l'invention.

La figure 2 représente un exemple d'enregistrement de l'indice de rugosité optique S_{N} le long d'un profil de mesure pour une bande suivant l'invention de l'exemple 1.

La figure 3 représente un exemple d'enregistrement de l'indice de rugosité optique S_{N} le long d'un profil de mesure pour une bande de l'art antérieur de l'exemple 1.

### Description de l'invention

L'homogénéité de surface de la face supérieure des bandes est appréciée sous deux aspects différents : la présence de défauts de rugosité (griffures mécaniques parallèles au sens long), et la présence d'oscillations de niveau de gris (stries perpendiculaires au sens long).

Pour la caractérisation des oscillations de niveau de gris, trois techniques différentes et complémentaires ont été utilisées par la demanderesse:

L'indice de rugosité optique (optical roughness value) S_{N} a été mesuré à l'aide d'un système de mesure optique de surface RM 400 de la société RODENSTOCK. Cet appareil définit et mesure S_{N} entre 4 et 100, pour des rugosités superficielles comprises entre 5 et 2000 nm. Il est basé sur le principe de la diffusion d'un rayonnement par une surface rugueuse. La surface à évaluer reçoit un faisceau de rayons infrarouges, dont une partie est rediffusée, la distribution angulaire des rayons diffusés dépendant de la morphologie de la surface.

L'indice S_{N} est mesuré en continu sur des profils de longueur 5 cm par balayage d'un faisceau de diamètre 0,5 mm, et on mesure sur chaque échantillon 3 profils dans le sens long et 3 profils dans le sens travers pris dans une même zone d'un diamètre d'environ 10 mm. Pour chaque profil, on élimine les pics isolés aberrants dus aux rayures mécaniques accidentelles visibles à l'oeil nu, en les distinguant des vaguelettes à caractériser.

On détermine à partir de la courbe enregistrée, comme indiqué sur les figures 2 et 3, la valeur maximum, la valeur minimum et la valeur moyenne de S_{N} , la différence ΔS_{N} entre la valeur maximum et la valeur minimum, ainsi que la variation de cette indice, définie par le rapport: ΔS_{N} / S_{N} moyen. On fait la moyenne des 6 différences et variations correspondant aux 3 mesures sens long et aux 3 mesures sens travers, ce qui donne la différence et la variation moyennes.

Un autre moyen pour caractériser les oscillations de niveau de gris est la détermination du paramètre L*a*b*. Cette mesure a été effectuée à l'aide d'un colorimètre Minolta ChromaMeter CR-221, avec une aire de mesure de diamètre 3 mm, un angle d'éclairage de 45° et un angle d'observation de 0°. L'éclairage a été fourni par une lampe à xénon pulsée. Le spectre de référence était le spectre CIE D₆₅.

Le paramètre L*a*b* a été calculé selon la norme ASTM D2244-89, § 6.2. Les échantillons ont été caractérisés par la valeur moyenne du paramètres L*; et par l'écart-type sur ce paramètre. Pour chaque échantillon, vingt mesures suivant une génératrice perpendiculaire aux oscillations ont été effectuées. Ceci permet avec un risque unilatéral de 0,05 de différencier deux séries de mesures dont le rapport des écarts-type est de 2,17. La demanderesse a trouvé que cet essai permet de reproduire le classement visuel des échantillons, sauf pour les échantillons montrant un pas d'oscillation très inférieur au diamètre de l'aire de mesure.

Un troisième moyen pour caractériser les oscillations de niveau de gris est l'utilisation d'un scanneur pour obtenir la cartographie des niveaux de gris, suivi de l'analyse rugosimétrique en deux dimensions par des méthodes numériques connus de l'homme de métier.

On pose une tôle métallique de taille minimale 14 cm x 14 cm, et de préférence d'une taille proche du format dit DIN A4, à caractériser sur la plaque du scanneur. On pose à côté, bien à plat, une grille de niveaux de gris calibrée qui sert à chaque mesure comme référence interne. Les essais ont été effectués avec une grille de référence commercialisée par la société Kodak; cette grille présente vingt plages de gris de progression 0,10 incluses entre une plage blanche de densité 0,00 et une plage pratiquement noire de densité 1,90. Il s'est avéré utile d'obturer la plage blanche de densité 0,00 afin de ne pas saturer le système de détection. Un scanneur de type UMAX a été utilisé. Cet appareil permet d'obtenir une résolution de 150 dpi (digit per inch) x 150 dpi avec 256 niveaux de gris. Il était relié à un micro-ordinateur qui enregistrait l'image digitalisée en niveaux de gris. Il s'est avéré utile d'effectuer d'abord un enregistrement (scan) de calibrage avec la grille calibrée seule, afin de permettre au dispositif de sélectionner, en mode automatique, le contraste approprié. Ensuite, on effectue la digitalisation avec l'échantillon et la grille de référence. A condition d'utiliser toujours une grille de référence calibrée, l'homme du métier est capable d'utiliser d'autres modèles de scanneurs de performance au moins comparable.

A l'aide d'un logiciel (en l'occurrence Spyglass Transform 3.02 ©), la zone à étudier a été sélectionnée de façon interactive; on élimine la grille de référence et les bords de l'image restant, typiquement 1 à 3 cm sur chaque bord, et si nécessaire, des zones périphériques montrant des voiles ou taches non représentatives des oscillations du niveau de gris à caractériser. La zone utile ainsi obtenue doit avoir une taille minimale de 12 cm x 12 cm.

On analyse ensuite le profil de rugosité en deux dimension sur sept lignes parallèles au sens de laminage (c'est-à-dire perpendiculairement aux oscillations de niveau de gris) d'au moins 100 mm de long, choisie au hasard dans la zone utile. Si la ligne de base de ce profil montre une dérive (notamment due à un défaut d'éclairage du scanneur), il est alors nécessaire de le redresser d'une façon qui n'affecte pas la rugosité elle-même. Cette correction peut être effectuée par la méthode dite des boîtes, connue de l'homme du métier, la taille de la boîte (box size) étant ajustée de façon à reproduire au mieux le pas et l'amplitude du profil.

On calcule ensuite les quatre paramètres de rugosité, connus de l'homme du métier (voir la norme NF E 05-15 "Etat de surface des produits ― Prescriptions ― 1° Généralités ― Terminologie ― Définitions" de septembre 1984) : l'écart absolu moyen Ra, l'écart quadratique moyen Rq, la rugosité maximale Rt, et l'asymétrie de la distribution de l'amplitude (skewness) Sk défini comme où et où lₘ correspond à la ligne moyenne, sachant que pour une distribution gaussienne idéale, Sk =0.

La demanderesse a observé que pour les échantillons de surface homogène, la valeur Sk se situe entre - 0,2 et + 0,3. Pour être apte par exemple à la fabrication de réflecteurs optiques, une valeur Sk comprise entre - 0,1 et + 0,2 est préférée. Les échantillons de surface non homogène, correspondant à l'art antérieur, ont une valeur Sk inférieure à - 0,4. A titre d'exemple, la demanderesse a trouvé des valeurs comprises entre - 0,45 et - 1,38 pour des échantillons en alliage 8011 obtenus par le procédé de coulée continue entre cylindres selon l'art antérieur.

Pour la caractérisation des défauts de rugosité, une méthode de rugosimétrie mécanique en trois dimensions a été utilisée. L'échantillon est posé sur une table croisée TIXY 200. La palpeur (modèle FRW 750 de la société Mahr Mesures), avec un rayon de courbure de 5 µm, était conditionné par un appareil Perthometer PRK de la société Mahr Mesures. Les données étaient enregistrées à l'aide d'une carte de conversion analogique - digital dans un micro-ordinateur. La dimension du champ de mesure était 20 mm x 20 mm, avec un pas de 40 µm en x et y. La résolution théorique en profondeur était donnée par l'amplitude maximale du palpeur (100 µm) et les caractéristiques du microprocesseur (16 bit), soit environ 0,024 µm. La rugosité en trois dimensions a été calculée avec un logiciel fourni par la société Saphir selon les équations suivantes : où N est le nombre de points en x, M le nombre de points en y, Zo l'altitude moyenne sur la surface d'observation selon

Le paramètre Ek, appelé parfois kurtosis en langue anglaise, caractérise l'aplatissement de la distribution ; il prend la valeur de 3 pour une Gaussienne idéale.

Toutes ces mesures peuvent être faites sur la face supérieure, c'est-à-dire la face ayant été au contact du cylindre supérieur, en dehors de zones qui montrent des défauts accidentels tels que les rayures dues à la manutention ou des taches, pour des bandes brutes de coulée, des bandes simplement laminées à froid ou des bandes laminées à froid puis ayant subi des passes de finition avec des cylindres brillants (polis). Pour être représentatives de l'application visée, les mesures sont toutes effectuées sur des échantillons traités par anodisation sulfurique dans les conditions suivantes : concentration en acide sulfurique 200 g/l, température 20°C voltage 15 V. Ce traitement conduit à une épaisseur de couche d'oxyde de 1 µm. Il est éventuellement précédé d'un décapage basique préalable (par exemple, à une température de 60°C et pendant 7 minutes dans un bain à 50 g/l d'ALUMINUX 138, produit commercial à base de soude).

Pour les bandes élaborées par coulée continue entre cylindres de l'art antérieur, la variation moyenne de S_{N} est supérieure à 50%, aussi bien pour les bandes brutes de coulée que pour les bandes laminées à froid. Pour les bandes obtenues par le procédé selon l'invention, la variation moyenne est inférieure à 20% dans tous les cas. La différence ΔS_{N} est inférieure à 20 pour les bandes brutes de coulée, et inférieure à 12 pour les bandes laminées à froid jusqu'à une épaisseur comprise entre 4 et 0,1 mm, et ayant subi avant anodisation un décapage basique. Elle est inférieure à 3,5, et même souvent à 0,5 pour les bandes ayant subi un laminage à froid final dit " brillant ", c'est-à-dire conduisant à une rugosité Rₐ inférieure à 0,2 µm, puis brillantées électrolytiquement avant l'anodisation de 1 µm.

D'une manière surprenante, il a été constaté que l'homogénéité de la surface de la face supérieure des bandes coulées par coulée continue entre cylindres est nettement améliorée par une légère modification de la machine de coulée représentée schématiquement à la figure 1.

La machine comporte un bac de coulée (1) alimenté en alliage d'aluminium liquide et relié à un injecteur (2), constitué d'une lèvre inférieure (3) et d'une lèvre supérieure (4), amenant le métal liquide dans l'intervalle entre les deux cylindres (5) et (6) tournant en sens inverse. La bande (7) sort solidifiée de l'autre côté de l'intervalle entre cylindres. La modification selon l'invention consiste à utiliser un injecteur ayant une lèvre supérieure (4) en retrait d'une distance (d) par rapport à la lèvre inférieure (3). Ce retrait (d) est d'au moins 2 mm et, de préférence, d'au moins 5 mm. Pour éviter que cette disposition n'entraîne un afflux trop important de métal liquide dans l'intervalle entre les deux cylindres, il est souhaitable de réduire la pression métallostatique, c'est-à-dire la hauteur de métal, dans le bac de coulée (1), mesurée à partir du plan médian de coulée, à moins de 30 mm, de préférence à moins de 25 mm, et ce d'autant plus que le retrait (d) est plus important. Le retrait de la lèvre supérieure de l'injecteur permet en outre un positionnement plus fin de l'injecteur, ce qui évite le frottement accidentel sur la surface des cylindres, et améliore ainsi indirectement l'état de surface de la face inférieure de la bande coulée. Avec une hauteur de métal inférieure à 25 mm et un retrait de la lèvre supérieure de l'injecteur d'au moins 25 mm, la demanderesse a réussi a fabriquer des produits brillants en alliages des séries 1000 et 8000 finis par un laminage avec cylindres polis (laminage dit « skin pass ») qui avaient des propriétés d'usage identiques aux produits connus, élaborés par la voie plus coûteuse de coulée semi-continue et laminage à chaud. Ces produits ont pu être utilisés pour la fabrication de réflecteurs de lumière plats, pliés ou emboutis.

L'invention est applicable à tous les alliages d'aluminium susceptibles d'être coulés en continu entre cylindres. A titre d'exemple, la demanderesse a obtenu de bons résultats avec certains alliages de la série 3000 et avec certains alliages de type Al-Mg à faible teneur en magnésium tels que le 5005.

L'invention est particulièrement intéressante pour les alliages AlFeSi des séries 1000 et 8000, contenant de 0,01 à 2% en poids de fer, et de 0,1 à 2% de silicium. En effet, ces alliages, lorsqu'ils sont coulés en continu entre cylindres, présentent des caractéristiques mécaniques nettement plus élevées que celles obtenues par coulée traditionnelle et laminage à chaud, ce qui facilite leur laminage " brillant ". Une des raisons de la résistance mécanique plus élevée des bandes obtenues par coulée continue pour ce type d'alliage est que la quantité de fer en solution solide dans l'aluminium est plus élevée. Pour un alliage contenant plus de 0,01% (100 ppm) de fer, la quantité de fer en solution solide est supérieure à 50 ppm + 0,03 x (teneur Fe en ppm). Un autre avantage d'avoir un taux élevé de fer en solution solide est, pour une teneur donnée en fer, de diminuer les composés intermétalliques au fer , dont la présence en surface est une source de défauts optiques. Pour des raisons de même nature, l'invention est également particulièrement intéressante pour les alliages à bas Mg (Mg < 1,5%).

Par ailleurs, on obtient en surface une taille de grains, définie comme la largeur moyenne des grains en surface, mesurée perpendiculairement au sens de laminage par analyse d'image, inférieure à 20 µm, et souvent à 15 µm, aussi bien sur les bandes brutes de coulée que sur les bandes laminées à froid, ce qui diminue certains défauts d'aspect comme le lignage. Cette caractéristique des bandes suivant l'invention est également favorable pour une mise en forme ultérieure, par exemple par emboutissage.

### Exemple 1

On a préparé un alliage EN AW-1085 (selon la norme NF EN 573-3) de composition (% en poids): Si = 0,040 Fe = 0,038 Cu = 0,0017 Mn = 0,0022 Mg = 0,0032 Zn = 0,002 Ti = 0,02
avec addition de 3 kg/t d'affinant au titane-bore. Le métal a été traité à l'argon dans une poche de coulée Alpur ® de Pechiney Rhenalu, puis coulé en continu sur une machine de coulée entre cylindres JUMBO 3 CM ® de Pechiney Rhenalu.

Le diamètre des cylindres était de 1150 mm, avec un entrefer entre les deux cylindres de 2,3 mm. L'injecteur en céramique de marque Styrite ® comportait une lèvre supérieure en retrait de 7 mm par rapport à la lèvre inférieure, et était alimenté par un bac de coulée avec une hauteur de métal liquide d'environ 18 mm. La coulée a été faite à une largeur de 1370 mm, une épaisseur de bande coulée de 3,6 mm, une vitesse de coulée de 1,6 m/mn et un effort entre cylindres de 800 t/m de largeur de bande. La bande a été ensuite laminée à froid à une épaisseur de 0,4 mm.

On a préparé par ailleurs des bandes de même composition par la méthode habituelle de coulée semi-continue verticale, laminage à chaud des plateaux puis laminage à froid jusqu'à la même épaisseur de 0,4 mm à deux taux d'écrouissage différents.

On a comparé les caractéristiques mécaniques des bandes à savoir la résistance à la rupture Rₘ (en MPa), la limite d'élasticité R_{0.2} (en MPa), l'allongement (en %) et le taux d'écrouissage n (en %). Les résultats sont donnés au tableau 1 et montrent qu'on obtient pour cet alliage 1085, selon l'invention, des valeurs de Rm > 165 Mpa, R_{0,2} > 160 Mpa et A > 6%.

**Tableau 1**

| Provenance | Rₘ (MPa) | R_{0,2} (MPa) | A (%) | n (%) |
|---|---|---|---|---|
| coulée continue JUMBO 3CM | 173 | 167 | 7,7 | 80 |
| coulée semi-continue. | 155 | 148 | 7 | 93 |
| coulée semi-continue. | 165 | 158 | 6,2 | 96 |

On constate que la coulée continue conduit à la fois à une résistance mécanique plus élevée avec un taux d'écrouissage plus faible, facilitant ainsi le laminage brillant, ainsi qu'à un meilleur allongement permettant une mise en forme plus aisée.

On a constaté également que la taille des grains en surface, déterminée par analyse d'image, était de 7 µm pour des bandes suivant l'invention et de 80 µm pour les bandes issues de la coulée semi-continue verticale.

On a préparé également des bandes de même composition toujours avec la coulée continue entre cylindres JUMBO 3CM ® de Péchiney Rhénalu mais avec un injecteur de l'art antérieur sans retrait de la lèvre supérieure. Ces bandes ont suivi jusqu'à une épaisseur de 0,4 mm le même processus que les bandes suivant l'invention.

Les bandes suivant l'invention et les bandes issues d'une coulée continue entre cylindres avec un injecteur de l'art antérieur ont subi ensuite deux passes de finition avec des cylindres brillants de 0,4 mm jusqu'à 0,35 mm. Après brillantage électrolytique puis anodisation à l'acide sulfurique d'une épaisseur de 1 µm, on a mesuré des propriétés optiques des bandes par le système RM 400 de la Société RODENSTOCK. Les résultats sont donnés au tableau 2 .

**Tableau 2**

| | S_{N} max | S_{N} min | S_{N} max - S_{N} min | S_{N} max -S_{N}min/S_{N} moyen |
|---|---|---|---|---|
| Bandes suivant l'invention | 7,4 | 6,4 | 1 | 14% |
| Bandes suivant l'art antérieur | 11 | 7 | 4 | 50% |

Des enregistrements de l'indice de rugosité sur les bandes sont données en fig. 2 et 3.

### Exemple 2

On a préparé un alliage EN AW-1070A (selon la norme NF EN 573-3) : Si = 0,06 Fe = 0,12 Ti = 0,015 avec addition de 1,5 kg/t d'affinant au titane-bore. Le métal a été coulé en continu sur la même machine de coulée entre cylindre JUMBO 3 CM ® de Péchiney Rhénalu que celle de l'exemple 1.

L'injecteur, également en céramique de marque Styrite ®, comportait une lèvre supérieure en retrait de 10 mm par rapport à la lèvre inférieure et était alimenté par un bac de coulée avec une hauteur de métal liquide d'environ 18 mm. La largeur de bande était de 1370 mm, l'épaisseur de la bande coulée de 3 mm, la vitesse de coulée de 2 m/mn et l'effort entre cylindres de 900 t par mètre de largeur de bande.

Les bandes ainsi coulées ont ensuite été laminées à froid jusqu'à une épaisseur de 0,8 mm puis ont subi deux passes de laminage avec des cylindres brillants jusqu'à 0,5 mm. Des échantillons de bandes ont été prélevés au fur et à mesure, d'abord de bandes brutes de coulée à 3 mm, ensuite de bandes après laminage à froid de 0,8 mm, et enfin de bandes après laminage " brillant " à 0,5 mm.

Les échantillons de bandes brutes de coulée à 3 mm ont été traitées par anodisation sulfurique d'une épaisseur de 1 µm. Les échantillons de bandes après laminage à froid à 0,8 mm ont subi un décapage basique sur 10 µm puis une anodisation sulfurique d'une épaisseur de 1 µm. Les échantillons de bandes après laminage brillant à 0,5 mm ont subi successivement un brillantage électrolytique et une anodisation sulfurique d'épaisseur 1 µm.

On a préparé par ailleurs des bandes de même composition toujours avec la coulée continue entre cylindres JUMBO 3CM ® de Péchiney Rhénalu mais avec un injecteur de l'art antérieur sans retrait de la lèvre supérieure. Les bandes ont suivi jusqu'à 0,5 mm le même processus que les bandes suivant l'invention et ont subi, comme celles-ci, un brillantage électrolytique et une anodisation sulfurique d'épaisseur 1 µm.

On a mesuré les propriétés optiques de l'ensemble des échantillons par le système RM 400 de la Société RODENSTOCK. Les résultats sont donnés au tableau 3.

**Tableau 3**

| | Epaisseur en mm | S_{N} max | Sₙ min | Sₙ max - Sₙ min | Sₙ max- Sₙ min / Sₙ moyen |
|---|---|---|---|---|---|
| Bandes brutes de coulée, anodisées, suivant l'invention | 3 | 53 | 44 | 9 | 19% |
| Bandes laminées décapées, anodisées, suivant l'invention | 0,8 | 36 | 32 | 4 | 11% |
| Bandes laminées " brillant ", anodisées, suivant l'invention | 0,5 | 10 | 8,5 | 1,5 | 17% |
| Bandes laminées " brillant ", anodisées, Suivant l'art antérieur | 0,5 | 19 | 13 | 6 | 37% |

Par ailleurs on a mesuré sur les bandes suivant l'invention des tailles de grains en surface de 12 µm alors que les bandes de même composition, ayant subi les mêmes gammes de laminage à froid mais issues du procédé classique (coulée semi-continue verticale puis laminage à chaud des plateaux) ont des tailles de grains en surface de l'ordre de 70 µm.

### Exemple 3

Par coulée continue entre cylindres, on a effectué sept coulées différentes avec les caractéristiques suivantes:

**Tableau 4**

| référence | Alliage | teneur en Fe et Si | vitesse de coulée | épaisseur de coulée |
|---|---|---|---|---|
| R1 | 8011 | Fe 0,60 ; Si 0,75 | 0,96 m/mn | 7,0 mm |
| R3 | 1050 | Fe 0,20 ; Si 0,14 | | 3,0 mm |
| R4 | 1235 | Fe 0,37 ; Si 0,14 | 2,5 m/mn | 2,7 mm |
| R5 | 1085 | voir exemple 1 | | |
| R6 | 8011 | Fe 0,70 , Si 0,73 | 1,6 m/mn | 3,1 mm |
| R7 | 1085 | voir exemple 1 | | |

La coulée R5 correspond à celle de l'exemple 1, effectuée avec le procédé de coulée continue entre cylindres selon l'invention.

La coulée R7 correspond à celle de l'exemple 1, effectuée selon l'art antérieur avec un injecteur traditionnel.

Les autres coulées ont été effectuées avec une machine de coulée continue semblable à celle décrite dans l'exemple 1.

Les résultats des caractérisations optiques et rugosimétriques, après décapage et anodisation des bandes brutes de coulée, étaient les suivants :

**Tableau 5**

| Caractérisation des oscillations de niveau de gris | | | |
|---|---|---|---|
| Référence | Mesure L*a*b* | | |
| | L* moyen | Ecart-type Sur L*moyen | classement visuel (1: le meilleur 7: le moins bon) |
| R1 | 74,74 | 0,26 | 7 |
| R2 | 75,47 | 0,31 | 3 |
| R3 | 77,98 | 0,45 | 4 |
| R4 | 79,42 | 0,20 | 2 |
| R5 | 82,50 | 0,23 | 1 |
| R6 | 74,54 | 0,46 | 5 |
| R7 | 74,99 | 0,77 | 6 |

**Tableau 6**

| Caractérisation des défauts de rugosité par rugosimétrie 3D | | | | |
|---|---|---|---|---|
| réf. | Ra µm | Rq µm | Sk | Ek |
| R1 | 2,622 | 4,401 | -4,124 | 35,830 |
| R3 | 2,111 | 2,745 | - 0, 784 | 4,640 |
| R4 | 3,158 | 4,060 | - 0,643 | 4,364 |
| R5 | 2,905 | 3,661 | - 0,614 | 3,542 |
| R6 | 1,759 | 2,316 | - 0,856 | 6,168 |
| R7 | 2,681 | 4,033 | - 2,678 | 27,002 |

On constate que l'écart-type sur le paramètre L*moyen correspond à la réponse visuelle, à l'exception de l'échantillon R1 pour lequel le pas d'oscillation du niveau de gris est trop faible par rapport au diamètre de l'aire d'une mesure individuelle. Sur le plan industriel, les échantillons R1 et R7 ne sont pas utilisables pour les applications visées, car leur état de surface est esthétiquement et optiquement inacceptable.

La demanderesse a constaté qu'en rugosimétrie 3D, seuls les paramètres Sk et Ek permettent de discriminer les produits obtenus par le procédé des produits inaptes à des applications exigeantes en matière d'aspect de surface.

La demanderesse a constaté par ailleurs que pour avoir une surface qui permet les applications visées, il faut que l'une ou préférentiellement toutes les deux des conditions suivantes soient remplies:
- la valeur de Sk en rugosimétrie 3D selon la procédure décrite soit supérieure à -2,0 et préférentiellement supérieure à -1,0 ;
- la valeur Ek en rugosimétrie 3D doit être inférieure à 15 et préférentiellement inférieure à 8.

La demanderesse a observé qu'il est préférable qu'en plus de l'une ou des deux conditions qui viennent d'être mentionnées, la surface ait également un écart-type sur la valeur L*moyen inférieur à 0,5 et préférentiellement inférieur à 0,3.

## Revendications

1. Procédé de fabrication d'une bande en alliage d'aluminium présentant sur sa face supérieure une homogénéité de surface améliorée par rapport à sa face inférieure, par coulée continue entre deux cylindres (5) et (6) refroidis, à partir d'un bac de coulée (1) contenant le métal liquide relié à un injecteur (2) constitué d'une lèvre inférieure (3) et d'une lèvre supérieure (4), amenant le métal liquide dans l'intervalle entre les deux cylindres, **caractérisé en ce que** la lèvre supérieure (3) de l'injecteur (2) est en retrait d'au moins 2 mm par rapport à la lèvre inférieure (4).

2. Procédé-selon la revendication 2, **caractérisé en ce que** la lèvre supérieure (3) de l'injecteur (2) est en retrait d'au moins 5 mm par rapport à la lèvre inférieure (4).

3. Procédé selon l'une quelconque des revendications 1 ou 2, **caractérisé en ce que** la hauteur de métal liquide dans le bac de coulée (1), mesurée à partir du plan médian de coulée, est inférieure à 30 mm.

4. Procédé selon la revendication 8, **caractérisé en ce que** la hauteur de métal liquide dans le bac de coulée (1), mesurée à partir du plan médian dé coulée, est inférieure à 25 mm.

5. Utilisation d'une bande obtenue par un procédé selon l'une quelconque des revendications 1 à 4 pour la fabrication de tôles anodisées et éventuellement laquées pour le bâtiment.

6. Utilisation d'une bande obtenue par un procédé selon l'une quelconque des revendications 1 à 4 pour la fabrication de pièces embouties.

7. Utilisation d'une bande obtenue par un procédé selon l'une quelconque des revendications 1 à 4 pour la fabrication de reflecteurs optiques.

8. Bande en alliage 1085, élaborée par coulée continue entre cylindres selon l'une des revendications 1 à 4, **caractérisée en ce que** après une ou plusieurs passes de laminage à froid avec un taux d'écrouissage total inférieur à 85%, elle présente au moins un des groupes de propriétés suivantes:
(a) Rm > 165 MPa et A > 6%,
(b) R_{0.2} > 160 MPa et A > 6%.

## Patentansprüche

1. Verfahren zur Herstellung von Aluminiumband, welches auf seiner Oberseite eine verbesserte Oberflächenhomogenität im Vergleich zu seiner Unterseite aufweist, durch kontinuierlichen Strangguss zwischen zwei gekühlten Gießwalzen (5 und 6) von einer das Flüssigmetall enthaltenden Gießwanne (1) aus, die mit einer aus einem unteren Vorderteil (3) und einem oberen Vorderteil (4) bestehenden Zuführungsdüse (2) verbunden ist, welche das Flüssigmetall in den Spalt zwischen den beiden Gießwalzen führt, **dadurch gekennzeichnet, dass** das obere Vorderteil (3) der Zuführungsdüse (2) gegenüber dem unteren Vorderteil (4) um mindestens 2 mm zurückversetzt angeordnet ist.

2. Verfahren nach Anspruch 2, **dadurch gekennzeichnet, dass** das obere Vorderteil (3) der Zuführungsdüse (2) gegenüber dem unteren Vorderteil (4) um mindestens 5 mm zurückversetzt angeordnet ist.

3. Verfahren nach irgendeinem der Ansprüche 1 oder 2, **dadurch gekennzeichnet, dass** die Flüssigmetallhöhe in der Gießwanne (1), von der Gießmittelebene aus gemessen, weniger als 30 mm beträgt.

4. Verfahren nach Anspruch 8, **dadurch gekennzeichnet, dass** die Flüssigmetallhöhe in der Gießwanne (1), von der Gießmittelebene aus gemessen, weniger als 25 mm beträgt.

5. Verwendung eines durch ein Verfahren nach irgendeinem der Ansprüche 1 bis 4 gewonnenen Bandes für die Herstellung anodisierter und eventuell lackierter Bleche für das Bauwesen.

6. Verwendung eines durch ein Verfahren nach irgendeinem der Ansprüche 1 bis 4 gewonnenen Bandes für die Herstellung von Ziehteilen.

7. Verwendung eines durch ein Verfahren nach irgendeinem der Ansprüche 1 bis 4 gewonnenen Bandes für die Herstellung optischer Reflektoren.

8. Band aus Aluminiumlegierung 1085, hergestellt durch kontinuierlichen Strangguss zwischen Walzen nach einem der Ansprüche 1 bis 4, **dadurch gekennzeichnet, dass** es nach einem oder mehreren Kaltstichen mit einem Gesamtverformungsgrad kleiner 85 % mindestens eine der folgenden Gruppen von Eigenschaften aufweist:
(a) Rm > 165 MPa und A > 6 %
(b) R_{0,2} > 160 MPa und A > 6 %.

## Claims

1. Process for manufacturing an aluminium alloy strip with a better surface uniformity on its upper face than on its lower face, by continuous casting between two cooled cylinders (5) and (6), from a pouring bath (1) containing the liquid metal connected to an injector (2) composed of a lower lip (3) and an upper lip (4), carrying the liquid metal into the gap between the two cylinders, **characterised in that** the upper lip (3) of the injector (2) is set back at least 2 mm from the lower lip (4).

2. Process according to claim 2, **characterised in that** the upper lip (3) of the injector (2) is set back at least 5 mm from the lower lip (4).

3. Process according to either claim 1 or 2, **characterised in that** the depth of liquid metal in the pouring bath (1) measured from the median casting plane is less than 30 mm.

4. Process according to claim 8, **characterised in that** the depth of liquid metal in the pouring bath (1) measured from the median pouring plane is less than 25 mm.

5. Use of a strip obtained by a process according to any one of claims 1 to 4, for manufacturing of anodised and possibly enamelled plates for building.

6. Use of a strip obtained by a process according to any one of claims 1 to 4 for manufacturing of stamped parts.

7. Use of a strip obtained by a process according to any one of claims 1 to 4 for manufacturing of optical reflectors.

8. 1085 alloy strip produced by continuous casting between cylinders according to one of claims 1 to 4, **characterised in that** after one or several cold rolling passes with a total work hardening ratio of less than 85%, it has one of the following groups of properties:
a) Rm > 165 MPa and A > 6%,
b) R_{0.2} > 160 MPa and A > 6%.
